# EUROPÄISCHE PATENTSCHRIFT

(11) **EP 0 578 957 B1**
(45) Veröffentlichungstag und Bekanntmachung des Hinweises auf die Patenterteilung: **30.08.2000**
(21) Anmeldenummer: 93108914.8
(22) Anmeldetag: 03.06.1993
(51) Int. Cl.: B44C 5/04, B32B 27/00, B32B 27/04, B32B 31/28

(54) **Verfahren zum Auftragen einer dekorativen Schicht auf ein Trägermaterial**
Process for applying a decorative layer to a support material
Procédé pour l'application d'une couche décorative sur un matériau support

(30) Priorität: 13.06.1992 DE 4219446
(43) Veröffentlichungstag der Anmeldung: 19.01.1994
(73) Patentinhaber: Taubert, Wilhelm, 46047 Oberhausen (DE)
(72) Erfinder: Taubert, Wilhelm, 46047 Oberhausen (DE)
(74) Vertreter: Funken, Josef, Dipl.-Ing.

(56) Entgegenhaltungen:
- EP-A- 0 103 344
- EP-A- 0 216 269

## Beschreibung

Die Erfindung befaßt sich mit einem Verfahren zur Herstellung eines Folienpaketes mit einer dekorativen Schicht.

In der EP 0 216 269 ist ein Verfahren zur Herstellung einer dekorativen Platte mit verbesserten Oberflächeneigenschaften beschrieben. Bei diesem bekannten Verfahren wird auf ein zunächst mit hitzehärtbarem Phenol-Formaldehyd-Harz imprägniertes Natronkraftpapier nach teilweiser Aushärtung des Harzes eine pastöse farbstoffhaltige Flüssigkeit aus durch Strahlung polymerisierbaren Verbindungen aufgebracht, wobei sich ein geschlossener Film mit einer Schichtdicke von etwa 80 µm ausbildet. Außerdem wird auf eine matte Kunststofffolie aus Polypropylen eine transparente Schicht aus einer pastösen, farbstoffreien Flüssigkeit aus den gleichen durch Strahlung polymerisierbaren Verbindungen mit einer Schichtdicke von etwa 20 bis 40 µm aufgebracht. Das Papier und die Kunststofffolie werden anschließend blatt- oder bahnförmig übereinandergebracht, so daß die beiden Flüssigkeitsschichten in Kontakt miteinander treten, wobei sich keine Lufteinschlüsse bilden. Mittels Elektronenstrahlen, die durch die Kunststofffolie auf die flüssigen Schichten auftreffen, erfolgt eine Vernetzung der polymerisierbaren Verbindungen. Die absorbierte Dosis beträgt 60 kGy. Nach dem Entfernen der Kunststofffolie wird das Papier mit der polymerisierten Oberflächenschicht durch Hitzeverpressung mit einem Papierstapel zu einer dekorativen Platte weiterverarbeitet.

Die durch Strahlung polymerisierten Kunstharzschichten zeigen vor der Hitzeverpressung noch relativ niedrige Kratzfestigkeitswerte im Bereich von etwa 0,7 bis 0,9 Newton. Erst nachdem die durch Strahlung polymerisierte Kunstharzschicht der Hitzeverpressung unterworfen worden ist, wird eine wesentlich größere Oberflächenhärte der Platte erhalten.

Aus der EP 0 166 153 B1 ist eine dekorative Platte bekannt, die eine Kernschicht. ein- oder beidseitige dekorative Schichten sowie eine äußerste Schicht auf wenigstens einer der beiden Plattenoberflächen umfaßt. Die äußerste Schicht ist überwiegend aus einem Kunstharz aus einer oder mehreren durch Strahlung polymerisierten Komponenten aufgebaut, die aus der Gruppe der ungesättigten Acrylate und Methaccrylate ausgewählt ist. Diese äußerste durch Strahlung polymerisierte Schicht ist unter einem Druck von mindestens 15 bar bei einer Mindesttemperatur von 80 °C verpreßt, wobei diese äußerste Schicht bei einer Kratzbeanspruchung von mindestens 2, vorzugsweise 2 bis 7 Newton kratztest ist.

Die verwendeten Komponenten haben eine starke Neigung, bei Einwirkung von aktinischer Strahlung radikalisch zu polymerisieren. Als aktinische Strahlung kommt nahes UV-Licht oder energiereiche Strahlung, z.B. Elektronen-Korpuskularstrahlung oder Röntgenstrahlung in Betracht. Beim Aushärten unter Einwirkung von aktinischer Strahlung werden Photoinitiatoren zugeführt, die UV-Licht absorbieren und unter Bildung von Radikalen die Einleitung der radikalischen Polymerisation erleichtern. Beim Aushärten mit Elektronenstrahlen benötigt man dagegen keine Photoinitiatoren.

Die zum Aushärten der polymerisierbaren Verbindungen verwendeten Elektronenstrahlen haben zweckmäßigerweise eine Energie entsprechend 150 bis 350 keV.

Gegenwärtig erfolgt der Auftrag von Beschichtungsmassen durch Walzen, Gießen oder Spritzen auf plattenförmiges Trägermaterial. Für bahnförmige Materialien kommen unter anderem Mehr-Walzen-Auftragswerke, Schlitzdüsen, Luftrakel und dgl. zur Anwendung.

Die Härtung der applizierten Beschichtungsmassen durch energiereiche Strahlung erfolgt unter einer Inertgasatmosphäre. Die chemische Affinität zwischen einem durch die Einwirkung von energiereichen Strahlen gebildeten Radikal zu Sauerstoff ist höher als die Affinität der Radikale untereinander. Die Folge davon ist, daß an der Kontaktfläche zwischen Beschichtungsmassen und Luft Kettenabbruchsreaktionen stattfinden, die zu unbrauchbaren Oberflächenqualitäten aufgrund mangelhafter Molekülgrößen führen.

Um diesen nachteilhaften Effekt zu verhindern, erfolgt eine Inertisierung mit Stickstoff, Kohlendioxid, Abgas aus einer stöchiometrischen Verbrennung oder einem Edelgas. Diese Inertisierung verursacht vergleichsweise hohe Betriebskosten und demzufolge einen sehr hohen technischen Aufwand seitens der Anlagenkonstruktion. Um eine akzeptable Oberflächenqualität zu produzieren, war diese aufwendige Konstruktion bisher nicht zu umgehen. Andere Verfahren, wie beispielsweise Vakuuminertisierung oder Härten unter einer dünnen Wasserschicht erwiesen sich als noch aufwendiger und noch weniger praktikabel.

Die Mattigkeit bzw. der Mattigkeitsgrad der Oberfläche der Trägerfolie wird durch Einbringen von Zusatzstoffen erreicht. Dabei liegt die untere Grenze bei lösungsmittelfreien Systemen bei einem Glanzgrad von 45, bei 60° nach Lange. Ein hoher Anteil von Mattierungsmitteln senkt die Oberflächenqualität und führt zu Problemen bei der Verarbeitung.

Die Ausbildung einer strukturierten Oberfläche kann bei den verschiedenen Applikationsverfahren nur in engen Grenzen und mit teilweise unerwünschter Form erfolgen, z.B. Walzstruktur mit sichtbarer Auftragsrichtung. Ein Strukturwechsel während des Produktionsprozesses ist sehr aufwendig und daher wirtschaftlich nicht durchführbar.

Zum Bestrahlen der Beschichtungsmasse mit energiereicher Strahlung wird eine Bestrahlungskammer so mit einem Inertgas gefüllt, daß sich ein Restsauerstoffgehalt einstellt, der in der Regel zwischen 10 und 1000 ppm Sauerstoff liegt. Dadurch ergeben sich Oberflächen, die bisher den an sie gestellten Anforderungen genügten.

Die Verarbeitung in Gieß-, Walz- oder Spritzmaschinen setzt eine bestimmte Viskosität bei den Beschichtungsmassen voraus. Diese Viskosität wird durch den Zusatz sogenannter "Reaktivverdünner" erzielt. Das sind meist niedermolekulare, ein- oder mehrfach ungesättigte Verbindungen, meist Acrylsäureester, z.B. Hexandiol-1.6.-diacrylat. Es sind in erster Linie diese Monomere, die infolge ihrer geringen Molekulargewichte und ihrer ausgeprägten chemischen Aktivität für die negativen gewerbehygienischen Eigenschaften strahlenhärtbarer Lacke verantwortlich sind. Diese treten bei unsachgemäßer Handhabung in Form von Haut- oder Schleimhautreizungen auf.

Bei Auftragen der Beschichtungsmasse durch Spritzen rechnet man heute damit, daß lediglich 5% der eingesetzten Lackmenge als Festkörper auf der Plane verbleiben. Beim Gießen bzw. Walzen erreicht man eine gute Ausnutzung der eingesetzten Lackmenge, eine Beschichtung profilierter Oberflächen ist allerdings nicht möglich.

Die gegenwärtig genutzte Möglichkeit, plattenförmige Materialen mit einer Struktur zu versehen, ist die Strukturierung der zur Ptattenproduktion verwendeten Trennbleche, Walzen oder Doppelbänder. Dieses Verfahren ist aufwendig und teuer und hat darüber hinaus den Nachteil, daß eine kleine Beschädigung der empfindlichen Trennbleche, Walzen oder Doppelbänder dazu führt, daß die Trennbleche, Walzen oder Doppelbänder unbrauchbar werden und gegen neue Trennbleche, Walzen oder Doppelbänder ersetzt werden müssen.

In konventionellen Beschichtungsmassen, etwa in NC-Lack "versinkt" eingefallener Staub und ist nach der Härtung nicht mehr sichtbar. Bei lösungsmittelfreien Systemen bleibt der Staub auf der unausgehärteten Beschichtungsmasse und ist nach dem Aushärten störend sichtbar. Mit aufwendig gestalteten Reinraumanlagen mit Zuluft-Feinszfilterung wird versucht, die nasse Beschichtungsschicht vor Staubeinfall zu schützen. Die Ergebnisse sind häufig nicht zufriedenstellend, das gilt insbesondere für die Spritzapplikation.

Die zur Verarbeitung erforderliche Viskosität wird bei konventionellen Beschichtungsstoffen durch Lösungsmittelzugabe eingestellt. Bei strahlenhärtbaren Systemen kommen sogenannte Reaktivverdünner zum Einsatz.

Der Erfindung liegt die Aufgabe zugrunde, ein Folienpaket herzustellen, welches in einfacher Weise auf Substrate abgewickelt und aufgebracht werden kann.

Diese Aufgabe wird gelöst durch ein Verfahren zur Herstellung eines Folienpaketes mit einer dekorativen Schicht,
- wobei eine dekorative Schicht aus einer strahlenhärtbaren Beschichtungsmasse, insbesondere aus Lack, Kleber, Leim oder einer Mischung aus den vorstehend genannten Stoffen oder einem Teil davon auf eine erste endlose Kunststofffolie aufgetragen wird,
- wobei die Vorderseite der ersten Kunststofffolie mit einer ersten dekorativen Schicht aus einer strahlenhärtbaren Beschichtungsmasse beschichtet wird,
- wobei die Vorderseite einer zweiten Kunststofffolie mit einer zweiten dekorativen Schicht aus einer strahlenhärtbaren Beschichtungsmasse beschichtet wird,
- wobei die mit je einer dekorativen Schicht beschichteten Kunststofffolien derart miteinander kaschiert werden, daß die dekorativen Schichten bzw. die beschichteten Seiten aufeinander liegen und von den Kunststofffolien nach außen hin abgedeckt werden,
- wobei die erste Kunststofffolie mit einem elektronenstrahlhärtbaren Kleber ausgerüstet wird,
- wobei die Schicht aus elektronenstrahlhärtbarem Kleber gleichzeitig und zusammen mit den dekorativen Schichten aus den Beschichtungsmassen ausgehärtet wird, indem der Kleber und die Beschichtungsmasse durch die zweite Kunststofffolie hindurch einer Elektronenstrahlung unter Aufrechterhaltung einer bestimmten Temperatur bei Normaldruck so lange ausgesetzt und dadurch vernetzt und/oder polymerisiert wird, bis die dekorative Schicht eine gewünschte Härte erreicht hat,
- wobei ein Silicon-Trennpapier angefahren wird und
- wobei das gesamte Folienpaket aufgewickelt wird.

Auf diese Weise gelangt man zu einem Verfahren zur Herstellung eines Folienpaketes mit einer dekorativen Schicht, wobei die das Folienpaket bildende Folie ohne weiteres auf Substrate, beispielsweise Platten oder dergleichen aufgebracht werden kann.

Bei dem erfindungsgemäß ausgebildeten Verfahren gibt es keine Kontaktfläche zwischen der Beschichtungsmasse und Luft, so daß auch keine Radikalkettenabbruchsreaktionen durch Einwirkung von Sauerstoff auftreten. Die zu härtende Beschichtungsmasse und die aus ihr gebildete dekorative Schicht werden einerseits vom Substrat und andererseits von der Trägerfolie abgedeckt und vor Sauerstoffeinwirkung geschützt.

In weiterer Ausgestaltung des Verfahrens kann vorgesehen sein, daß das erfindungsgemäß hergestellte Folienpaket weiterverarbeitet, beispielsweise auf einer Trägerplatte kaschiert wird.

Zweckmäßig wird das Verfahren so durchgeführt, daß weitere dekorative Schichten unterschiedlicher oder gleicher Art, beispielsweise durch Verwendung des Siebdruckverfahrens ähnlich Intarsien, aufgetragen werden.

Matte oder hochglänzende Oberflächen werden durch die Ausgestaltung der Trägerfolie definiert herbeigeführt. Die Trägerfolie kann mit einfachen Mitteln matt oder hochglänzend hergestellt werden bzw. eine vorliegende Trägerfolie kann durch eine einfache zusätzliche Bearbeitung eine hochglänzende oder eine matte Oberfläche erhalten. Hierbei sind keine die Oberflächenqualität senkenden Zusatzstoffe erforderlich. Die Ausbildung der Oberfläche ist bereits bei der Folie selbst exakt möglich.

Durch den Lackauftrag auf eine vorher exakt strukturierte Folie können jeweils beliebige Oberflächenstrukturen erzielt werden. Die Struktur ist unabhängig vom Applikationsverfahren. En Strukturwechsel ist durch Austausch der Trägerfolie sehr schnell und wirtschaftlich möglich.

Durch die vollständige Abdeckung der Lackoberfläche durch die Trägerfolie wird der Restsauerstoffgehalt praktisch auf Null gesenkt, was eine deutliche Verbesserung der Oberflächeneigenschaften, insbesondere der Kratzfestigkeit zur Folge hat.

Durch vollständiges Abdecken der Lackoberfläche gegenüber Sauerstoff verschiebt sich das Reaktionsgleichgewicht der Polymerisationsreaktion auf die Seite der langkettigen Macromoleküle.

Bei dem erfindungsgemäß ausgebildeten Verfahren kann mit sehr guten Ergebnissen mittels wärmegesteuerten Viskositäten gearbeitet werden, beispielsweise mit Schlitzdüsen. Dadurch kann der Monomergehalt der Beschichtungsmassen erheblich gesenkt werden. Es stellen sich bessere Oberflächeneigenschaften und leichtere Handhabung dieser Substanzen ein.

Eine Inertisierung der Bestrahlungskammer ist für das Beschichtungsergebnis nicht erforderlich.

Bei der Beschichtung durch Spritzen tritt kaum Materialverlust ein, weil das Beschichtungsmaterial auf die Folie aufgetragen und die Folie aufkaschiert wird. Hinzu kommt, daß sich durch das erfindungsgemäß ausgebildete Verfahren eine Reduzierung der aufgetragenen Schichtstärken und somit eine weitere Materialeinsparung ergibt. Gegebenenfalls kann in Abhängigkeit vom Substrat auf eine Grundierung verzichtet werden.

Bei der Herstellung einer endlosen Folie wird diese unabhängig und mit großer Gleichmäßigkeit strukturiert. Fehler in der Produktion werden frühzeitig erkannt, so daß das fehlerhafte Material verworfen werden kann. Die Kosten reduzieren sich dadurch auf ein Minimum, daß eventuelle Fehler sofort erkennbar sind und nur das fehlerhafte Material zu verwerfen ist, ohne daß man zusätzlich auch gutes Material in den Ausschuß geben muß.

Die Folie ist direktes Produktionsmittel und bedarf keiner Wartung. Nach dem Beschichtungs- und Härtungsprozess dient die Trägerfolie als Verpackung bzw. als Transportschutz der Trägerplatte oder der Trägerfolie. Dadurch wirkt sie zusätzlich wertsteigernd und senkt die Kosten.

Die Trägerfolie kann unter staubfreien Bedingungen produziert und zum Einsatz gebracht werden. Die staubfreie Applikation von Beschichtungsmaterial kann einfach realisiert werden. Die Trägerfolie deckt die nasse Schicht sicher gegen Staubeinfall ab, so daß ein staubfreies Arbeiten durch Folienabdeckung möglich ist.

Durch entsprechende Gestaltung der Trägerfolie können "dicke" Schichten bis zu mehreren Zentimetern Stärke auf das Substrat aufgebracht werden.

Um diese Schicht auszuhärten, muß der Energieeinsatz entsprechend gewählt werden. Niederenergetische Elektronenbeschleuniger mit Elektronenstrahlen einer Energie entsprechend 250 keV können Schichten bis zu 308 g/m² aushärten. Es stehen Elektronenbeschleuniger mit Elektronenstrahlen einer Energie entsprechend mehreren MeV zur Verfügung, wodurch entsprechend dickere Schichten ausgehärtet werden können.

Das erfindungsgemäß ausgebildete Applikationsverfahren erlaubt eine einfache Erwärmung der Beschichtungsmasse. Strahlenhärtbare Beschichtungsstoffe sind frei von Lösungsmitteln, so daß dementsprechend auch keine Viskositätsänderung durch Lösungsmittelabdunstung stattfinden kann. Außerdem zeichnen sich strahlenhärtbare Beschichtungsmassen dadurch aus, daß sie mittels energiereicher Strahlung vernetzbar und/oder polymerisierbar sind. Die Beschichtungsmassen können dabei beispielsweise Lack, Kleber, Leim oder Mischbeschichtungen sein.

Die Beschichtungsmassen müssen ggf. auf die zur Härtung eingesetzte Strahlungsquelle abgestimmt und modifiziert werden. Grundsätzlich können die Beschichtungsstoffe lösungsmittelfrei sein.

Zur Anwendung können alle bahnförmige Werkstoffe und Materialien gelangen, die durch eine elektronenstrahlhärtbare Beschichtung zu veredeln sind, beispielsweise Kunststofffolien, silikonisierte Folien und/oder Papiere und andere Substrate.

Die zur Anwendung kommenden Trägerfolien müssen prägefähig sein, dürfen nicht durch energiereiche Strahlung einer Versprödung unterliegen. Des weiteren darf keine Zersetzung durch energiereiche Strahlung erfolgen und außerdem dürfen keine chemischen Reaktionen mit den Beschichtungsmassen ablaufen. Darüberhinaus müssen die Folien ein definiertes Adhäsionsverhalten aufweisen.

Die Einsatzgebiete der nach dem vorstehenden Verfahren benandeiten Trägerplatten sind beispielsweise:
- Beschichtungen für Lebensmittelverpackungen,
- Büromöbel,
- Coil-Coating-Beschichtungen,
- Fasadenplatten,
- Formteilebeschichtung,
- Gipskartonplatten,
- Glas-Harz-Laminate,
- Kaschierverklebung,
- Küchenmöbel,
- Kunststoffteile für die Automobilindustrie.
- Paneel-Beschichtung,
- Parkette,
- plattenförmige Werkstoffe für die Möbelindustrie und
- profilierte Möbelfronten.

## Patentansprüche

1. Verfahren zur Herstellung eines Folienpaketes mit einer dekorativen Schicht,
- wobei eine dekorative Schicht aus einer strahlenhärtbaren Beschichtungsmasse, insbesondere aus Lack, Kleber, Leim oder einer Mischung aus den vorstehend genannten Stoffen oder einem Teil davon auf eine erste endlose Kunststofffolie aufgetragen wird,
- wobei die Vorderseite der ersten Kunststofffolie mit einer ersten dekorativen Schicht aus einer strahlenhärtbaren Beschichtungsmasse beschichtet wird,
- wobei die Vorderseite einer zweiten Kunststofffolie mit einer zweiten dekorativen Schicht aus einer strahlenhärtbaren Beschichtungsmasse beschichtet wird,
- wobei die mit je einer dekorativen Schicht beschichteten Kunststofffolien derart miteinander kaschiert werden, daß die dekorativen Schichten bzw. die beschichteten Seiten aufeinander liegen und von den Kunststofffolien nach außen hin abgedeckt werden,
- wobei die erste Kunststofffolie mit einem elektronenstrahlhärtbaren Kleber ausgerüstet wird,
- wobei die Schicht aus elektronenstrahlhärtbarem Kleber gleichzeitig und zusammen mit den dekorativen Schichten aus den Beschichtungsmassen ausgehärtet wird, indem der Kleber und die Beschichtungsmasse durch die zweite Kunststofffolie hindurch einer Elektronenstrahlung unter Aufrechterhaltung einer bestimmten Temperatur bei Normaldruck so lange ausgesetzt und dadurch vernetzt und/oder polymerisiert wird, bis die dekorative Schicht eine gewünschte Härte erreicht hat,
- wobei ein Silicon-Trennpapier angefahren wird und
- wobei das gesamte Folienpaket aufgewickelt wird.

2. Verfahren nach Anspruch 1, dadurch gekennzeichnet, daß das gemäß Verfahren nach Anspruch 1 hergestellte Folienpaket weiter verarbeitet, beispielsweise auf einer Trägerplatte kaschiert wird.

3. Verfahren nach Anspruch 1, dadurch gekennzeichnet, daß weitere dekorative Schichten unterschiedlicher oder gleicher Art, beispielsweise durch Verwendung des Siebdruckverfahrens, ähnlich Intarsien aufgetragen werden.

## Claims

1. A process for producing a foil pack having a decorative layer
- wherein a decorative layer comprising a beam-hardenable coating material, in particular lacquer, adhesive, glue or a mixture of said substances or a part thereof is applied to a first endless plastic foil,
- wherein the front side of the first plastic foil is coated with a first decorative layer comprising a beam-hardenable coating material,
- wherein the front side of a second plastic foil is coated with a second decorative layer comprising a beam-hardenable coating material,
- wherein the plastic foils each coated with a decorative layer are laminated together in such a way that the decorative layers or the coated sides bear against each other and are covered relative to the exterior by the plastic foils,
- wherein the first plastic foil is provided with an electron beam-hardenable adhesive,
- wherein the layer of electron beam-hardenable adhesive is hardened simultaneously and together with the decorative layers comprising the coating materials, by a procedure whereby the adhesive and the coating material are exposed through the second plastic foil to electron radiation while maintaining a given temperature at normal pressure for such a period of time and thereby cross-linked and/or polymerised until the decorative layer has reached a desired degree of hardness,
- wherein a silicone release paper is applied, and
- wherein the entire foil pack is rolled up.

2. A process according to claim 1 characterised in that the foil pack produced by the process according to claim 1 is further processed, for example being laminated on a carrier plate.

3. A process according to claim 1 characterised in that further decorative layers of a different or same kind are applied for example by using the screen printing process, similarly to marquetry.

## Revendications

1. Procédé de fabrication d'un paquet de feuilles avec une couche décorative, dans lequel
- on applique une couche décorative en matière d'enduction durcissable par rayonnement, en particulier en peinture, adhésif, colle ou en un mélange des produits précités ou d'une partie d'entre eux, sur une première feuille continue en matière plastique,
- on revêt la face avant de la première feuille en matière plastique d'une première couche décorative en matière d'enduction durcissable par rayonnement,
- on revêt la face avant d'une deuxième feuille en matière plastique d'une deuxième couche décorative en matière d'enduction durcissable par rayonnement,
- on contrecolle l'une avec l'autre les feuilles en matière plastique revêtues chacune d'une couche décorative de façon que les couches décoratives et, respectivement, les faces revêtues reposent l'une sur l'autre et soient recouvertes par les feuilles en matière plastique en direction de l'extérieur,
- on applique sur la première feuille en matière plastique un adhésif durcissable par rayonnement électronique,
- on fait durcir la couche en adhésif durcissable par rayonnement électronique simultanément et conjointement avec les couches décoratives en matières d'enduction, en exposant l'adhésif et la matière d'enduction, à travers la deuxième feuille en matière plastique, à un rayonnement électronique tout en maintenant une température déterminée à une pression atmosphérique normale et sont ainsi réticulés et/ou polymérisés jusqu'à ce que la couche décorative ait atteint une dureté souhaitée,
- on amène un papier de séparation au silicone et
- on enroule l'ensemble du paquet de feuilles.

2. Procédé selon la revendication 1, caractérisé en ce qu'on transforme paquet de feuilles fabriqué conformément au procédé selon la revendication 1, par exemple en le contrecollant sur une plaque porteuse.

3. Procédé selon la revendication 1, caractérisé en ce qu'on applique des couches décoratives supplémentaires de type différent ou identique, par exemple par l'emploi du procédé sérigraphique, à la façon de marqueteries.
